# EUROPÄISCHE PATENTSCHRIFT

(11) **EP 1 230 415 B1**
(45) Veröffentlichungstag und Bekanntmachung des Hinweises auf die Patenterteilung: **14.01.2004**
(21) Anmeldenummer: 00962293.7
(22) Anmeldetag: 04.08.2000
(51) Int. Cl.: C23C 8/30, C23C 8/32

(54) **VERFAHREN FÜR DIE NITROCARBURIERUNG METALLISCHER WERKSTÜCKE**
METHOD FOR NITRO-CARBURIZATION OF METAL WORKPIECES
PROCEDE POUR LA NITRO-CARBURATION DE PIECES METALLIQUES

(30) Priorität: 25.08.1999 DE 19940370
(43) Veröffentlichungstag der Anmeldung: 14.08.2002
(73) Patentinhaber: Messer Griesheim GmbH, 65933 Frankfurt am Main (DE)
(72) Erfinder: SCHMIDT, Hans-Peter, 40822 Mettmann (DE)
(86) Internationale Anmeldenummer: PCT/EP2000/007576
(87) Internationale Veröffentlichungsnummer: WO 2001/014611

(56) Entgegenhaltungen:
- EP-A- 0 024 106
- DE-A- 3 937 699
- DE-C- 19 652 125
- DE-C- 19 719 225
- PATENT ABSTRACTS OF JAPAN vol. 013, no. 379 (C-628), 22. August 1989 (1989-08-22) & JP 01 129957 A (TOYOTA MOTOR CORP), 23. Mai 1989 (1989-05-23)
- E. VYTEV: "GAS NITRIDING IN A MEDIUM OF AMMINIA AND CARBON DIOXIDE" METAL SCIENCE & HEAT TREATMENT , Bd. 23, Nr. 1/2, Januar 1981 (1981-01) - Februar 1981 (1981-02), Seiten 29-32, XP002154202 new york,usa

## Beschreibung

Die Erfindung betrifft ein Verfahren zum Nitrocarburieren metallischer Werkstücke, indem die Werkstücke in einer Stickstoff, Kohlenmonoxid und Wasserstoff enthaltenden Behandlungsatmosphäre bei einer Behandlungstemperatur in einem Behandlungsraum behandelt werden, wobei zur Erzeugung der Behandlungsatmosphäre Kohlendioxid als Kohlenstoffspender eingesetzt wird.

Zum Nitrocarburieren von metallischen Werkstücken kommen verschiedene Gasgemische zum Einsatz. Stickstoffspender ist dabei grundsätzlich Ammoniak (NH₃), während als Kohlenstoffspender verschiedene Gasgemische wie beispielsweise Luft- Kohlenwasserstoff-Gemische (Endogas und Exogas) sowie Kohlendioxid zum Einsatz kommen. Im Nitrierofen reagieren diese Gase mit vorhandenem Wasserstoff, wobei sich je nach thermischen und chemischen Bedingungen eine stationäre Kohlenstoff-, Stickstoff und Sauerstoffaktivität einstellt.

Der bei der Ammoniakspaltung entstehende atomare Stickstoff reagiert bei Kontakt mit Metalloberflächen (im folgenden als (N)_{ad} bezeichnet) besonders leicht mit dem Metall unter Bildung von Nitriden. In Verbindung mit Eisen können sich unterschiedliche Nitrid-Phasen bilden. Bei Stählen werden im Hinblick auf eine hohe Härte und Verschleißfestigkeit beispielsweise Nitrid-Phasen in Form von sogenanntem ε-Nitrid (Fe₂₋₃N) und γ'-Nitrid (Fe₄N) oder Gemische dieser Nitride bevorzugt. Die bei der Nitridbildung von Fe-haltigen Metallen ablaufenden Reaktionen lassen sich schematisch anhand folgender chemischer Gleichungen beschreiben:

**(1) NH**_{**3**} **= (N)**_{**ad**} **+ 1,5 H**_{**2**}

**(2a) (N)**_{**ad**} **+ 4 Fe = Fe**_{**4**}**N (γ'-Nitrid)**

**(2b) (N)**_{**ad**} **+ 2-3 Fe = Fe**_{**2-3**}**N (ε-Nitrid)**

Der im Nitrid gelöste Kohlenstoff wirkt sich auf Morphologie, Kompaktheit, Porensaum und Haftung der Verbindungsschicht und deren Korrosions- und Verschleißbeständigkeit aus. Darüberhinaus hat es sich gezeigt, daß Art und Umfang der Nitridbildung durch die Kohlenstoffaktivität in der Nitrieratmosphäre wesentlich beeinflußt wird. Die Kohlenstoffaktivität wiederum hängt von dem eingesetzten Kohlenstoffspender ab. Sie fällt in der Reihenfolge Propan, Endogas, Exogas und Kohlendioxid ab. Da die Zusammensetzung der Gasphase im Nitrierofen somit wesentlichen Einfluß auf das Ergebnis der Nitrocarburierung hat, ist es günstig, wenn diese in möglichst weiten Bereichen einstellbar ist.

Bei den bekannten Gasgemischen liegen die Kohlendioxidgehalte üblicherweise zwischen 4 und 10 Vol.-%. Das Kohlendioxid wird direkt in den Ofenraum des Nitrierofens dosiert und reagiert dort teilweise mit Wasserstoff nach folgender Reaktionsgleichung:

**(3) CO**_{**2**}**+H**_{**2**}**=CO+H**_{**2**}**O**

Üblicherweise wird der Nitrierofen permanent mit Frischgas durchströmt, so daß sich in der Gasphase kein chemisches Gleichgewicht einstellt. Es ergibt sich dadurch eine stationäre Kohlenstoffaktivität (a_{c,B}), die im wesentlichen von konkreten Gegebenheiten im Nitrierofen, wie etwa der Oberfläche der zu behandelnden Werkstücke, der Nitriertemperatur, der Gaszusammensetzung und dem Gasvolumenstrom abhängt und die von außen kaum zu regeln ist. Es pendelt sich somit eine den vorherrschenden Gegebenheiten angepaßte Kohlenstoffaktivität (a_{c,B}) ein, die nach der Boudouard-Reaktion definiert werden kann:

**2 CO = C+ CO**_{**2**}

**(a**_{**c,B**}**) = K**_{**B**} ***P**^{**2**}_{**CO**}**/P**_{**CO2**}

K_{B} bezeichnet dabei die Konstante des Boudouard-Gleichgewichts. Beim Einspeisen von Kohlendioxid direkt in den Nitrierofen stellt sich eine Kohlenstoffaktivität von maximal 1 ein, was einer Aktivität von reinem Graphit entspricht. Unter diesen Bedingungen kann die Bildung von ε-Nitrid (Fe₂₋₃N) aber nur durch eine hohe Nitrierkennzahl (K_{N}) von größer 1 realisiert werden.

Im Hinblick hierauf ist auf die DE-C1 197 19 225 zu verweisen, aus der ein Verfahren für die Regelung der Nitrierkennzahl einer Nitrier- bzw. Nitrocarburieratmosphäre in einer Ofenanlage bei Einsatz von NH₃ als Stickstoffquelle bekannt ist. Das bekannte Verfahren zeichnet sich dadurch aus, dass der NH₃-Gasdurchsatz konstant gehalten wird, und lediglich der Arbeitspunkt des Vorspatters, in dem das NH₃-Spaltgas erzeugt wird, geregelt wird. Eine hohe Nitrierkennzahl erfordert einen hohen Ammoniakgehalt im Nitrierofen, was wiederum einen hohen Rest-Ammoniakgehalt im Ofenabgas zur Folge hat, das ungenutzt den Ofen verläßt.

Dieser Effekt stellt sich auch bei dem in der DE-A1 42 29 803 vorgeschlagenen Verfahren ein, wonach die Nitrierkennzahl für die Kontrolle einer Nitrier- bzw. Nitrocarburieratmosphäre eingesetzt wird, wobei die Nitrierkennzähl durch Messung des O₂-Gehalts der Atmosphäre unter Einsatz einer O₂-Sonde ermittelt wird.

In der DE-A1 195 14 932 wird zur Erzeugung einer Carbonitrier- Atmosphäre vorgeschlagen, dem Ofen Kohlenwasserstoffe und eine oxidierende Komponente, wie Luft oder CO₂, und Ammoniak direkt zuzuführen. Um einen geregelten, möglichst hohen CO-Gehalt in der Carbonitner-Atmosphäre zu erreichen, wird der CO-Gehalt gemessen und bei Erreichen einer vorgegebenen Untergrenze eine CO-bildende Substanz, wie Methanol, in den Ofenraum eingespeist Bei diesem Verfahren werden die CO-bildenden Komponenten wie Methanol oder CO₂ somit direkt in den Behandlungsraum eingespeist. Beim Aufkohlen oder Carbonitrieren ist dies aufgrund der dabei herrschenden hohen Temperaturen effektiv, jedoch nicht bei den üblichen, relativ niedrigen Nitriertemperaturen von max. 580°C. Bei diesen niedrigeren Temperaturen spaltet Methanol nicht stöchiometrisch, sondern es bilden sich unerwünschte Spaltprodukte wie CH₄ und andere höhere Kohlenwasserstoffe, CO₂, Aldehyde, Ketone usw, die teilweise giftig und bei Kondensation ätzend sind. Zudem hängt die Spaltung des Methanols stark von den Gegebenheiten des Heizraumes und von der Chargenoberfläche ab, so dass die Reproduzierbarkeit der gewünschten Ofengaszusammensetzung nicht gegeben ist. Dies hat weiterhin zur Folge, dass sich durch unkontrollierten Spaltreaktionen Ruß auf dem Chargenmaterial und der Heizraumoberfläche abscheidet oder unerwünschte Carbide gebildet.

Der Erfindung liegt daher die Aufgabe zugrunde, das bekannte Verfahren zum Nitrocarburieren metallischer Werkstücke unter Einsatz von Kohlendioxid als Kohlenstoffspender so zu modifizieren, daß Art und Umfang der Nitridbildung in weitem Rahmen einstellbar sind.

Diese Aufgabe wird erfindungsgemaß dadurch gelöst, daß ein Kohlendioxid-haltiger Gasstrom in einen dem Behandlungsraum vorgeschalteten Reaktor eingeleitet und darin durch Reaktion mit einem Wasserstoffspender bei einer Reaktionstemperatur oberhalb der Behandlungstemperatur zu einem Kohlungsgas modifiziert wird, das eine im Vergleich zum Kohlendioxid-haltigen Gasstrom höhere Kohlenstoffaktivität bei der Behandlungstemperatur aufweist.

Der Kohlendioxid-haltige Casstrom wird erfindungegemäß einem Reaktor zugeführt, darin in Richtung einer höheren Kohlenstoffaktivität modifiziert und anschließend als Kohlungsgas in den Behandlungsraum eingeleitet.

Das Verfahren wird anhand Fig. 1 und Fig. 2 erläutert.

Das Verfahren zum Nitrocarburieren metallischer Werkstücke, indem die Werkstücke in einer Stickstoff, Kohlenmonoxid und Wasserstoff enthaltenden Behandlungsatmosphäre bei einer Behandlungstemperatur in einem Behandlungsraum behandelt werden, wobei zur Erzeugung der Behandlungsatmosphäre Kohlendioxid als Kohlenstoffspender eingesetzt wird, ist dadurch gekennzeichnet, daß ein Kohlendioxid-haltiger Gasstrom 1, 21 in einen dem Behandlungsraum 6, 27 vorgeschalteten Reaktor 4, 24 eingeleitet und darin durch Reaktion mit einem Wasserstoffspender 2, 22 bei einer Reaktionstemperatur oberhalb der Behandlungstemperatur zu einem Kohlungsgas 5, 25 modifiziert wird, das eine im Vergleich zum Kohlendioxid-haltigen Gasstrom 1, 21 höhere Kohlenstoffaktivität bei der Behandlungstemperatur aufweist.

Bei dem Verfahren wird als Wasserstoffspender ein Kohlenwasserstoff-haltiges Fluid 2 eingesetzt, insbesondere wird als Wasserstoffspender Erdgas, Propan oder Methan 2 eingesetzt. Bei einem anderen Verfahren wird als Wasserstoffspender Ammoniak 22 eingesetzt.

Bei dem Verfahren, bei dem als Wasserstoffspender Ammoniak 22 eingesetzt wird, wird als Reaktor insbesondere ein Spaltgerät 24 für Ammoniak eingesetzt. Insbesondere wird bei dem Verfahren dem Kohlungsgas 5, 25 vor Einleitung in den Behandlungsraum 6,27 Feuchtigkeit entzogen.

Bei dem Verfahren ist vorzugsweise eine Regelung 9, 30 für die kohlenstoffaktivität im Behandlungsraum 6, 27 vorgesehen, bei der als Stellgröße die Zufuhrrate eines den Wasserstoffspender 2, 22 enthaltenden Teilstromes dient. Die Regelung 9,30 für die Kohlenstoffaktivität umfaßt eine Messung der Sauerstoffaktivität 8, 29 und/oder der Kohlenmonoxidkonzentration im Behandlungsraum 8,27. Dem Kohlendioxid-haltigen Gasstrom 1, 21, dem Kohlungsgas 5,25 und/oder dem Teilstrom für den Wasserstoffspender 2,22 wird insbesondere ein Verdünnungsgas 3, 23 beigemischt.

Bei dem Verfahren wird vorzugsweise das Kohlungsgas 25 vor Einleitung in den Behandlungsraum 27 auf eine Temperatur im Bereich der Behandlungstemperatur abgekühlt.

Bei dem Verfahren weist vorzugsweise das Kohlungsgas 5 bei Einleitung in den Behandlungsraum 6 eine Temperatur im Bereich der Reaktionstemperatur auf.

Bei dem Verfahren liegt die Behandlungstemperatur vorzugsweise im Bereich zwischen 500 °C und 700°C.

Bei dem Verfahren liegt die Reaktionstemperatur vorzugsweise im Bereich zwischen 800 und 1150 °C.

## Patentansprüche

1. Verfahren zum Nitrocarburieren metallischer Werkstücke, indem die Werkstücke in einer Stickstoff, Kohlenmonoxid und Wasserstoff enthaltenden Behandlungsatmosphäre bei einer Behandlungstemperatur in einem Behandlungsraum behandelt werden, wobei zur Erzeugung der Behandlungsatmosphäre Kohlendioxid als Kohlenstoffspender eingesetzt wird, **dadurch gekennzeichnet, daß** ein Kohlendioxid-haltiger Gasstrom (1; 21) in einen dem Behandlungsraum (6; 27) vorgeschalteten Reaktor (4; 24) eingeleitet und darin durch Reaktion mit einem Wasserstoffspender (2; 22) bei einer Reaktionstemperatur oberhalb der Behandlungstemperatur zu einem Kohlungsgas (5; 25) modifiziert wird, das eine im Vergleich zum Kohlendioxid-haltigen Gasstrom (1; 21) höhere Kohlenstoffaktivität bei der Behandlungstemperatur aufweist.

2. Verfahren nach Anspruch 1, **dadurch gekennzeichnet, daß** als Wasserstoffspender ein Kohlenwasserstoff-haltiges Fluid (2) eingesetzt wird.

3. Verfahren nach Anspruch 1 oder 2, **dadurch gekennzeichnet, daß** als Wasserstoffspender Erdas, Propan oder Methan (2) eingesetzt wird.

4. Verfahren nach Anspruch 1, **dadurch gekennzeichnet, daß** als Wasserstoffspender Ammoniak (22) eingesetzt wird.

5. Verfahren nach Anspruch 4, **dadurch gekennzeichnet, daß** als Reaktor ein Spaltgerät (24) für Ammoniak eingesetzt wird.

6. Verfahren nach Anspruch 4 oder 5, **dadurch gekennzeichnet, daß** dem Kohlungsgas (5; 25) vor Einleitung in den Behandlungsraum (6; 27) Feuchtigkeit entzogen wird.

7. Verfähren nach einem der Ansprüche 1 bis 6, **dadurch gekennzeichnet, daß** eine Regelung (9; 30) für die Kohlenstoffaktivität im Behandlungsraum (6; 27) vorgesehen ist, bei der als Stellgröße die Zufuhrrate eines den Wasserstoffspender (2; 22) enthaltenden Teilstromes dient.

8. Verfahren nach Anspruch 7, **dadurch gekennzeichnet, daß** die Regelung (9; 30) für die Kohlenstoffaktivität eine Messung der Sauerstoffaktivität (8; 29) und/oder der Kohlenmonoxidkonzentration im Behandlungsraum (6; 27) umfaßt.

9. Verfahren nach einem der Ansprüche 7 oder 8, **dadurch gekennzeichnet, daß** dem Kohlendioxid-haltigen Gasstrom (1; 21), dem Kohlungsgas (5; 25) und/oder dem Teilstrom für den Wasserstoffspender (2; 22) ein Verdünnungsgas (3; 23) beigemischt wird.

10. Verfahren nach einem der Ansprüche 1 bis 9, **dadurch gekennzeichnet, daß** das Kohlungsgas (25) vor Einleitung in den Behandlungsraum (27) auf eine Temperatur im Bereich der Behandlungstemperatur abgekühlt wird.

11. Verfahren nach einem der Ansprüche 1 bis 9, **dadurch gekennzeichnet, daß** das Kohlungsgas (5) bei Einteitung in den Behandlungsraum (6) eine Temperatur im Bereich der Reaktionstemperatur aufweist.

12. Verfahren nach einem der Ansprüche 1 bis 11, **dadurch gekennzeichnet, daß** die Behandlungstemperatur im Bereich zwischen 500°C und 700°C liegt.

13. Verfahren nach einem der Ansprüche 1 bis 12, **dadurch gekennzeichnet, daß** die Reaktionstemperatur im Bereich zwischen 800 und 1150°C liegt.

## Claims

1. A process for nitrocarburizing metallic workpieces, by treating the workpieces in a treatment atmosphere, which contains nitrogen, carbon monoxide and hydrogen, at a treatment temperature in a treatment chamber, in which carbon dioxide is used as carbon donor to produce the treatment atmosphere, wherein a carbon dioxide-containing gas stream (1; 21) is introduced into a reactor (4; 24) which is connected upstream of the treatment chamber (6; 27) and, in that reactor, is modified by reaction with a hydrogen donor (2; 22) at a reaction temperature which is higher than the treatment temperature to form a carburizing gas (5; 25) which at the treatment temperature has a carbon activity which is higher than the carbon dioxide-containing gas stream (1; 21).

2. The process as claimed in claim 1, wherein a hydrocarbon-containing fluid (2) is used as hydrogen donor.

3. The process as claimed in claim 1 or 2, wherein natural gas, propane or methane (2) is used as hydrogen donor.

4. The process as claimed in claim 1, wherein ammonia (22) is used as hydrogen donor.

5. The process as claimed in claim 4, wherein a cleaving unit (24) for ammonia is used as reactor.

6. The process as claimed in claim 4 or 5, wherein moisture is extracted from the carburizing gas (5; 25) before it is introduced into the treatment chamber (6; 27 ) .

7. The process as claimed in one of claims 1 to 6, wherein a means (9; 30) for controlling the carbon activity in the treatment chamber (6; 27) is provided, in which the feed rate of a partial stream containing the hydrogen donor is used as control variable.

8. The process as claimed in claim 7, wherein the means (9; 30) for controlling the carbon activity comprises measuring the oxygen activity (8; 29) and/or the carbon monoxide concentration in the treatment chamber (6; 27).

9. The process as claimed in one of claims 7 or 8, wherein a diluting gas (3; 23) is admixed with the carbon dioxide-containing gas stream (1; 21), the carburizing gas (5; 25) and/or the partial stream for the hydrogen donor (2; 22).

10. The process as claimed in one of claims 1 to 9, wherein the carburizing gas (25), before being introduced into the treatment chamber (27), is cooled to a temperature which is in the region of the treatment temperature.

11. The process as claimed in one of claims 1 to 9, wherein the carburizing gas (25), when it is introduced into the treatment chamber (6), is at a temperature which is in the region of the reaction temperature.

12. The process as claimed in one of claims 1 to 11, wherein the treatment chamber is in the range between 500°C and 700°C.

13. The process as claimed in one of claims 1 to 12, wherein the reaction temperature is in the range between 800 and 1150°C.

## Revendications

1. Procédé de nitrocarburation de pièces métalliques selon lequel on traite les pièces dans une atmosphère de traitement contenant de l'azote, du monoxyde de carbone et de l'hydrogène à une température de traitement dans une enceinte de traitement, et pour générer l'atmosphère de traitement, on utilise du dioxyde de carbone comme source de carbone,
**caractérisé en ce qu'**
on introduit une veine gazeuse contenant du dioxyde de carbone (1 ; 21) dans un réacteur (4 ; 24) en amont de l'enceinte de traitement (6 ; 27), et on le modifie par réaction avec une source d'hydrogène (2 ; 22) à une température de réaction supérieure à la température de traitement pour obtenir un gaz de cokéfaction (5 ; 25) qui présente une activité de carbone plus élevée que celle de la veine de gaz contenant le dioxyde de carbone (1 ; 21) à la température de traitement.

2. Procédé selon la revendication 1,
**caractérisé en ce que**
la source d'hydrogène est un fluide contenant de l'hydrogène (2).

3. Procédé selon l'une quelconque des revendications 1 ou 2,
**caractérisé en ce que**
la source d'hydrogène est du gaz naturel, du propane ou du méthane (2).

4. Procédé selon la revendication 1,
**caractérisé en ce que**
la source d'hydrogène est de l'ammoniac (22).

5. Procédé selon la revendication 4,
**caractérisé en ce que**
le réacteur est un appareil de décomposition (24) d'ammoniac.

6. Procédé selon l'une quelconque des revendications 4 ou 5,
**caractérisé en ce qu'**
on enlève l'humidité du gaz de cokéfaction (5 ; 25) avant de l'introduire dans l'enceinte de traitement (6 ; 27).

7. Procédé selon l'une quelconque des revendications 1 à 6,
**caractérisé par**
une régulation (9 ; 30) de l'activité du carbone dans l'enceinte de traitement (6 ; 27), utilisant comme grandeur de régulation, le débit d'alimentation d'une veine partielle contenant la source d'hydrogène (2 ; 22).

8. Procédé selon la revendication 7,
**caractérisé en ce que**
la régulation (9 ; 30) de l'activité du carbone comprend une mesure de l'activité de l'oxygène (8 ; 29) et/ ou de la concentration en monoxyde de carbone dans l'enceinte de traitement (6 ; 27).

9. Procédé selon l'une quelconque des revendications 7 ou 8,
**caractérisé en ce qu'**
on ajoute un gaz diluant (3 ; 23) à la veine de gaz contenant du dioxyde de carbone (1 ; 21), au gaz de cokéfaction (5 ; 25) et/ ou à la veine partielle de la source d'hydrogène (2 ; 22).

10. Procédé selon l'une quelconque des revendications 1 à 9,
**caractérisé en ce qu'**
avant son introduction dans l'enceinte de traitement (27), on refroidit le gaz de cokéfaction (25) à une température de l'ordre de la température de traitement.

11. Procédé selon l'une quelconque des revendications 1 à 9,
**caractérisé en ce que**
lors de son introduction dans l'enceinte de traitement (6), le gaz de cokéfaction (5) présente une température de l'ordre de la température de réaction.

12. Procédé selon l'une quelconque des revendications 1 à 11,
**caractérisé en ce que**
la température de traitement est comprise entre une plage de 500°C et 700°C.

13. Procédé selon l'une quelconque des revendications 1 à 12,
**caractérisé en ce que**
la température de réaction se situe dans une plage comprise entre 800 et 1150°C.
